# EUROPÄISCHE PATENTSCHRIFT

(11) **EP 3 835 072 B1**
(45) Veröffentlichungstag und Bekanntmachung des Hinweises auf die Patenterteilung: **28.08.2024**
(21) Anmeldenummer: 19214689.2
(22) Anmeldetag: 10.12.2019
(51) Int. Cl.: B41M 3/00, B41M 5/00, B41M 7/00

(54) **DRUCKVERFAHREN ZUR HERSTELLUNG HOCHGLÄNZENDER BESCHICHTUNGEN**
PRINTING METHOD FOR PRODUCING HIGH GLOSS COATINGS
PROCÉDÉ D'IMPRESSION PERMETTANT DE FABRIQUER DES REVÊTEMENTS HAUTE BRILLANCE

(43) Veröffentlichungstag der Anmeldung: 16.06.2021
(73) Patentinhaber: Heidelberger Druckmaschinen AG, 69115 Heidelberg (DE)
(72) Erfinder: Schmitt-Lewen, Martin, 69118 Heidelberg (DE)

(56) Entgegenhaltungen:
- EP-A1- 2 979 886
- GB-A- 2 540 011
- US-A1- 2012 128 949

## Beschreibung

Die vorliegende Erfindung betrifft ein Druckverfahren zur Herstellung hochglänzender Beschichtungen und ein Druckerzeugnis, das durch das erfindungsgemäße Verfahren erhalten wurde. In Druckmaschinen können Druckerzeugnisse mit unterschiedlichen optischen Eigenschaften hergestellt werden. Für zahlreiche Anwendungen, beispielsweise im Verpackungsdruck, sind optisch ansprechende Druckerzeugnisse erwünscht. In besonderer Weise vom Verbraucher nachgefragt sind Druckerzeugnisse, die als Ganzes oder zumindest in Teilen eine glänzende Optik aufweisen.

Die Herstellung von glänzenden Druckerzeugnissen erfolgt im Stand der Technik beispielsweise durch Lackieren des gewünschten Druckbildes auf dem Bedruckstoff mit einem farblosen Lack im Lackwerk der Druckmaschine. Allerdings sind die dabei erzielbaren Ergebnisse hinsichtlich des resultierenden Glanzgrades teilweise eingeschränkt, insbesondere dann, wenn man mit Inkjetdruckverfahren bedruckte Bedruckstoffe lackiert, bei denen die verwendete Inkjettinte wasserbasiert ist. Denn üblicherweise trägt man bei wasserbasierten Inkjetdruckverfahren vor dem Inkjetdruck ein Konditioniermittel, auch als Precoat bezeichnet, auf den Bedruckstoff auf, um unter anderem eine bessere Haftung der Inkjettinte auf dem Bedruckstoff, beispielsweise Papier, Karton oder Kunststoff, zu erreichen. Die meisten kommerziell erhältlichen Precoats weisen dabei jedoch einen sauren pH-Wert auf, der bekanntermaßen einen glanzmindernden Einfluss auf den abschließend aufgetragenen farblosen Lack hat.

Die DE 10 2017 213 226 A1 beschreibt ein Verfahren zur Herstellung eines Druckprodukts, bei dem man einen Precoat mit saurem pH-Wert mit wasserbasiertem Lack lackiert. Das beschriebene Verfahren soll unerwünschte Glanzunterschiede auf dem Druckprodukt verringern,

Die US 2012/128949 A1 beschreibt ein Verfahren zur Herstellung eines Druckprodukts, bei dem zunächst ein Precoat aufgebracht wird, dann eine Inkjettinte und nachfolgend eine Schutzschicht. Die GB 2540011 A beschreibt ein Druckverfahren, bei dem ein Primer aufgetragen wird, dann eine Tinte mittels Inkjetverfahren aufgedruckt wird und nachfolgend eine Schutzschicht aufgebracht wird. Es besteht ein Bedarf an Druckverfahren, mit denen sich Bedruckstoffe, die im wasserbasierten Inkjetdruck auf Precoat bedruckt wurden, mit hohen Glanzwerten herstellen lassen. Dabei sollte es auch möglich sein, hohe Glanzwerte nicht nur vollflächig, sondern auch nur in bestimmten eingeschränkten Bereichen des Bedruckstoffes zu erzeugen.

Es wurde nun gefunden, dass es möglich ist, hochglänzende Beschichtungen auf Bedruckstoffen zu erhalten, die mit wasserbasierter Inkjettinte im Inkjetdruck auf einem Precoat bedruckt wurden, indem man auf die getrocknete wasserbasierte Inkjettinte ein Druckmedium aufdruckt, das hochviskos ist entsprechend der Definition in Anspruch 1.

Ein Grund für den aus dem erfindungsgemäßen Verfahren resultierenden, besonders hohen Glanz könnte sein, dass aufgrund der hochviskosen Eigenschaft des Druckmediums kein oder nur ein geringer Einfluss auf die zugrundeliegenden Schichten, insbesondere die Precoatschicht, im erfindungsgemäßen Verfahren erfolgt. Vermutlich reagiert das hochviskose Druckmedium aufgrund des üblicherweise geringen Lösungsmittelgehalts im erfindungsgemäßen Verfahren nicht oder nur in geringem Maße mit den darunterliegenden Schichten, insbesondere der Precoatschicht. Vermutlich findet deshalb keine oder nur eine geringe Reaktion der Glanzschicht mit der glanzmindernden Säure des Precoats statt.

Mit dem erfindungsgemäßen Verfahren ist es möglich, Bedruckstoffe mit einer hochglänzenden Beschichtung zu versehen. Es ist auch möglich, nur auf bestimmten Stellen des Bedruckstoffes einen hohen Glanz zu erzeugen, beispielsweise im Form von geometrischen Figuren, Mustern, Schriftzügen und dergleichen.

Dementsprechend betrifft die vorliegende Erfindung ein Druckverfahren, umfassend die folgenden Schritte:
i) Bereitstellen eines Bedruckstoffes,
ii) Auftragen eines Konditioniermittels, wobei es sich bei dem Konditioniermittel um einen Precoat für wasserbasierte Inkjettinte handelt, der einen sauren pH-Wert aufweist, auf den Bedruckstoff,
iii) Trocknen des Konditioniermittels auf dem Bedruckstoff,
iv) Drucken von wasserbasierter Inkjettinte mittels Inkjetdrucks auf das getrocknete Konditioniermittel,
v) Trocknen der wasserbasierten Inkjettinte auf dem Bedruckstoff,
vi) Drucken eines hochviskosen Druckmediums auf die getrocknete wasserbasierte Inkjettinte, wobei das hochviskose Druckmedium eine Viskosität im Bereich von 40 bis 100 Pa·s, gemessen mit einem Kegel-Platte-Viskosimeter bei 20 °C, aufweist und
vii) Trocknen des aufgedruckten hochviskosen Druckmediums auf dem Bedruckstoff.

In Schritt i) des erfindungsgemäßen Verfahrens stellt man einen Bedruckstoff bereit. Als Bedruckstoffe sind prinzipiell alle Arten von Materialien geeignet, die üblicherweise in Druckmaschinen verarbeitet werden können. Geeignete Bedruckstoffe sind bevorzugt ausgewählt unter Papier, Karton und Kunststoffen. Die Bedruckstoffe sind bevorzugt bogenförmig, bahnförmig oder in Form von Körpern, beispielsweise sphärischen Körpern, ausgestaltet.

In Schritt ii) des erfindungsgemäßen Verfahrens trägt man ein Konditioniermittel auf den Bedruckstoff auf. Das Auftragen kann nach prinzipiell im Stand der Technik bekannten Verfahren erfolgen, beispielsweise durch Sprühen, Rakeln oder Drucken, wobei unter den Druckverfahren der Inkjetdruck und der Flexodruck bevorzugt sind. Besonders bevorzugt erfolgt das Auftragen in Schritt ii) mittels Flexodrucks. Das Konditioniermittel ist ausgewählt unter Precoats, auch als Primer bezeichnet, für wasserbasierte Inkjettinten. Konditioniermittel wie etwa Precoats sind dem Fachmann prinzipiell bekannt und dienen üblicherweise dazu, die Haftung der aufgedruckten Inkjettinte auf dem Bedruckstoff zu erhöhen und ein besseres Druckbild auf dem Bedruckstoff zu erreichen. Erfindungsgemäß weist das Konditioniermittel einen sauren pH-Wert auf, also einen pH-Wert, der kleiner als 7 ist. In Schritt iii) des erfindungsgemäßen Verfahrens trocknet man das Konditioniermittel auf dem Bedruckstoff. Verfahren zum Trocknen von Konditioniermitteln, bevorzugt Precoats, auf Bedruckstoffen in Druckmaschinen sind dem Fachmann prinzipiell bekannt. Solche Trocknungsverfahren umfassen bevorzugt das Beaufschlagen des mit Konditioniermittel versehenen Bedruckstoffs mit Strahlung, insbesondere Infrarotstrahlung, und/oder heißer Luft mittels ein oder mehrerer Strahlungstrockner, beispielsweise LED-Trockner, und/oder ein oder mehrerer Heißlufttrockner.

In Schritt iv) des erfindungsgemäßen Verfahrens druckt man wasserbasierte Inkjettinte mittels Inkjetdrucks auf das getrocknete Konditioniermittel. Wasserbasierte Inkjettinten sind dem Fachmann prinzipiell bekannt, diese trocknen im Wesentlichen durch Entfernung des in der Tinte enthaltenen Wassers. Im Gegensatz zu wasserbasierten Inkjettinten trocknen UV-Inkjettinten unter Einwirkung von UV-Strahlung oder Elektronenstrahlung, gegebenenfalls in Gegenwart ein oder mehrerer Photoinitiatoren. In Schritt iv) können prinzipiell alle Arten von Inkjetdruckverfahren verwendet werden. Solche Druckverfahren sind dem Fachmann prinzipiell bekannt. Bei diesen wird die Inkjettinte üblicherweise mittels ein oder mehrerer Inkjetdruckköpfe, welche zahlreiche Druckdüsen aufweisen, auf den Bedruckstoff aufgebracht.

In Schritt v) des erfindungsgemäßen Verfahrens trocknet man die wasserbasierte Inkjettinte auf dem Bedruckstoff. Als Trocknungsverfahren sind die für Schritt iii) als bevorzugt genannten bevorzugt.

In Schritt vi) des erfindungsgemäßen Verfahrens druckt man ein hochviskoses Druckmedium auf die getrocknete wasserbasierte Inkjettinte. Erfindungsgemäß weist das hochviskose Druckmedium eine Viskosität im Bereich von 40 bis 100 Pa·s, gemessen mit einem Kegel-Platte-Viskosimeter bei 20 °C, auf.

In einer weiteren bevorzugten Ausführungsform ist das hochviskose Druckmedium nicht-wässrig. Dies bedeutet, dass das hochviskose Druckmedium einen Wassergehalt von weniger als 10 Gew.-%, bevorzugt von weniger als 5 Gew.-% und besonders bevorzugt von weniger als 2 Gew.-%, bezogen auf das gesamte hochviskose Druckmedium, aufweist. In einer weiteren bevorzugten Ausführungsform ist das hochviskose Druckmedium wässrig. Dies bedeutet, dass das hochviskose Druckmedium einen Wassergehalt von wenigstens 10 Gew.-%, bevorzugt von wenigstens 30 Gew.-% und besonders bevorzugt von wenigstens 40 Gew.-%, bezogen auf das gesamte hochviskose Druckmedium, aufweist. In dieser Ausführungsform weist das hochviskose Druckmedium bevorzugt einen hohen Feststoffanteil auf, wobei der Feststoffanteil des hochviskosen Druckmediums bevorzugt wenigstens 20 Gew.-%, besonders bevorzugt wenigstens 30 Gew.-%, bezogen auf das gesamte hochviskose Druckmedium, beträgt. Trotz des hohen Wassergehalts weist das Druckmedium in dieser Ausführungsform, bedingt durch den hohen Feststoffgehalt, dennoch hochviskose Eigenschaften auf.

In einer weiteren bevorzugten Ausführungsform ist das hochviskose Druckmedium ausgewählt unter ölbasierten Druckmedien und UV-Druckmedien. Ölbasierte Druckmedien sind dem Fachmann prinzipiell bekannt, diese weisen als Lösungsmittel ein oder mehrere unpolare organische Verbindungen auf, welche beim Trocknen ganz oder teilweise entfernt werden und dadurch das Trocknen des ölbasierten Druckmediums bewirken. UV-Druckmedien sind dem Fachmann ebenfalls prinzipiell bekannt, diese umfassen in der Regel ein oder mehrere Monomere oder Oligomere, welche im Wesentlichen durch Vernetzung unter Einwirkung von Elektronenstrahlung oder UV-Strahlung, gegebenenfalls in Gegenwart ein oder mehrerer Photoinitiatoren, trocknen. Bevorzugte UV-Druckmedien sind ausgewählt unter UV-Inkjettinten.

In einer weiteren bevorzugten Ausführungsform des erfindungsgemäßen Verfahrens ist das hochviskose Druckmedium im Wesentlichen farblos. Dadurch wird auf dem resultierenden Druckerzeugnis eine transparente, hochglänzende Beschichtung erhalten, unter der das Druckbild der wasserbasierten Inkjettinte mit bloßem Auge sichtbar ist. Es ist auch möglich, dem hochviskosen Druckmedium ein oder mehrere Farbmittel wie beispielsweise ein oder mehrere Pigmente beizumischen.

In einer weiteren bevorzugten Ausführungsform ist das hochviskose Druckmedium lithographiefähig. Das bedeutet, dass das hochviskose Druckmedium in einer Druckmaschine verarbeitet werden kann und dass das hochviskose Druckmedium für Druckverfahren geeignet ist, mit denen nicht-vollflächige Druckbilder auf dem Bedruckstoff gedruckt werden können, beispielsweise geometrische Figuren, Muster, Schriftzüge und dergleichen. Im Gegensatz zu lithographiefähigen Druckmedien sind nicht-lithographiefähige Druckmedien in der Regel nur für einen vollflächigen Auftrag auf den Bedruckstoff geeignet.

Als Druckverfahren in Schritt vi) sind prinzipiell alle Druckverfahren geeignet, mit denen hochviskose Druckmedien, insbesondere die vorstehend als bevorzugt genannten, in Druckmaschinen auf Bedruckstoffe aufgedruckt werden können. Bevorzugte Druckverfahren sind solche, bei denen der Auftrag des Druckmediums auf den Bedruckstoff indirekt erfolgt. Besonders bevorzugte Druckverfahren sind ausgewählt unter Offsetdruckverfahren, Hochdruckverfahren und Flexodruckverfahren. Ganz besonders bevorzugte Druckverfahren sind ausgewählt unter indirekten Hochdruckverfahren. Der Fachmann wird die Konfiguration der Druckmaschine in diesen prinzipiell bekannten Druckverfahren, insbesondere den vorstehend genannten, gegebenenfalls in geeigneter Weise abändern, um hochviskose Druckmedien zu verarbeiten und aufzudrucken. Beispielsweise kann es erforderlich sein, im Flexodruckwerk die Druckmedienversorgung anzupassen, um hochviskose Druckmedien verarbeiten zu können. Es ist auch möglich, unterschiedliche Varianten des Offsetdrucks einzusetzen, beispielsweise unter Verwendung von strukturierten Gummitüchern.

Gegenstand der Erfindung ist auch ein Druckerzeugnis, erhalten durch das erfindungsgemäße Verfahren nach den Schritten i) bis vii).

Es ist auch möglich, einen Bedruckstoff mit einem Zweischichtaufbau bereitzustellen, wobei dieser eine erste Schicht aus wenigstens einem getrockneten Konditioniermittel und eine zweite Schicht aus wenigstens einer getrockneten wasserbasierten Inkjettinte aufweist, wobei die erste Schicht mit der zweiten Schicht in Kontakt steht, und darauf das hochviskose Druckmedium aufzudrucken und zu trocknen.

Gegenstand einer Ausführungsform des Druckverfahrens der Erfindung ist ein Druckverfahren, umfassend die folgenden Schritte:
a) Bereitstellen eines Bedruckstoffes, der eine erste Schicht aus wenigstens einem getrockneten Konditioniermittel, wobei es sich bei dem Konditioniermittel um einen Precoat für wasserbasierte Inkjettinte handelt, der einen sauren pH-Wert aufweist, und eine zweite Schicht aus wenigstens einer getrockneten wasserbasierten Inkjettinte aufweist, wobei die erste Schicht mit der zweiten Schicht in Kontakt steht,
b) Drucken eines hochviskosen Druckmediums, wobei das hochviskose Druckmedium eine Viskosität im Bereich von 40 bis 100 Pa·s, gemessen mit einem Kegel-Platte-Viskosimeter bei 20 °C, aufweist, auf die getrocknete wasserbasierte Inkjettinte und
c) Trocknen des aufgedruckten hochviskosen Druckmediums auf dem Bedruckstoff.

In Schritt a) werden die für Schritt i) genannten Bedruckstoffe, die für Schritt ii) genannten Konditioniermittel und die für Schritt iv) genannten wasserbasierten Inkjettinten verwendet. In Schritt b) werden die für Schritt vi) genannten hochviskosen Druckmedien und Druckverfahren verwendet. In Schritt c) werden die für Schritt vii) genannten Trocknungsverfahren verwendet.

In einer bevorzugten Ausführungsform ist das hochviskose Druckmedium in Schritt b) nicht-wässrig. Dies bedeutet, dass das hochviskose Druckmedium einen Wassergehalt von weniger als 10 Gew.-%, bevorzugt von weniger als 5 Gew.-% und besonders bevorzugt von weniger als 2 Gew.-%, bezogen auf das gesamte hochviskose Druckmedium, aufweist.

In einer weiteren bevorzugten Ausführungsform ist das hochviskose Druckmedium in Schritt b) wässrig. Dies bedeutet, dass das hochviskose Druckmedium einen Wassergehalt von wenigstens 10 Gew.-%, bevorzugt von wenigstens 30 Gew.-% und besonders bevorzugt von wenigstens 40 Gew.-%, bezogen auf das gesamte hochviskose Druckmedium, aufweist. In dieser Ausführungsform weist das hochviskose Druckmedium bevorzugt einen hohen Feststoffanteil auf, wobei der Feststoffanteil des hochviskosen Druckmediums bevorzugt wenigstens 20 Gew.-%, besonders bevorzugt wenigstens 30 Gew.-%, bezogen auf das gesamte hochviskose Druckmedium, beträgt. Trotz des hohen Wassergehalts weist das Druckmedium in dieser Ausführungsform, bedingt durch den hohen Feststoffgehalt, dennoch hochviskose Eigenschaften auf.

In einer weiteren bevorzugten Ausführungsform ist das hochviskose Druckmedium in Schritt b) ausgewählt unter ölbasierten Druckmedien und UV-Druckmedien. Bevorzugt ist das Druckverfahren, mit dem man das hochviskose Druckmedium in Schritt b) aufdruckt, ausgewählt unter Offsetdruckverfahren, Hochdruckverfahren und Flexodruckverfahren. Besonders bevorzugt ist das Druckverfahren, mit dem man das hochviskose Druckmedium in Schritt b) aufdruckt, ausgewählt unter indirekten Hochdruckverfahren.

Mit dem erfindungsgemäßen Verfahren ist es möglich, Druckerzeugnisse mit hohen Glanzwerten in Druckmaschinen herzustellen. Dabei werden üblicherweise Glanzpunkte (GP) von mehr als 60 oder von mehr als 70 erreicht. In aus dem Stand der Technik bekannten Verfahren zur Herstellung von glänzenden Beschichtungen in Druckmaschinen werden hingegen in der Regel nur Glanzpunkte (GP) von weniger als 60 erreicht. Überdies ist es mit dem erfindungsgemäßen Verfahren auf einfache Weise möglich, den Glanz nur in diskreten Bereichen des Bedruckstoffes, im Gegensatz zum vollflächigen Auftrag, zu erzeugen, beispielsweise mittels lithographischen Offsetdrucks.

## Patentansprüche

1. Druckverfahren, umfassend die folgenden Schritte:
i) Bereitstellen eines Bedruckstoffes,
ii) Auftragen eines Konditioniermittels, wobei es sich bei dem Konditioniermittel um einen Precoat für wasserbasierte Inkjettinte handelt, der einen sauren pH-Wert aufweist, auf den Bedruckstoff,
iii) Trocknen des Konditioniermittels auf dem Bedruckstoff,
iv) Drucken von wasserbasierter Inkjettinte mittels Inkjetdrucks auf das getrocknete Konditioniermittel,
v) Trocknen der wasserbasierten Inkjettinte auf dem Bedruckstoff,
vi) Drucken eines hochviskosen Druckmediums auf die getrocknete wasserbasierte Inkjettinte, wobei das hochviskose Druckmedium eine Viskosität im Bereich von 40 bis 100 Pa·s, gemessen mit einem Kegel-Platte-Viskosimeter bei 20 °C, aufweist und
vii) Trocknen des aufgedruckten hochviskosen Druckmediums auf dem Bedruckstoff.

2. Verfahren nach Anspruch 1, wobei das hochviskose Druckmedium ausgewählt ist unter ölbasierten Druckmedien und UV-Druckmedien.

3. Verfahren nach einem der vorhergehenden Ansprüche, wobei das hochviskose Druckmedium lithographiefähig ist.

4. Verfahren nach einem der vorhergehenden Ansprüche, wobei das Druckverfahren, mit dem man das hochviskose Druckmedium in Schritt vi) aufdruckt, ausgewählt ist unter Offsetdruckverfahren, Hochdruckverfahren und Flexodruckverfahren.

5. Verfahren nach Anspruch 4, wobei das Druckverfahren ausgewählt ist unter indirekten Hochdruckverfahren.

6. Verfahren nach einem der vorhergehenden Ansprüche, wobei man das Konditioniermittel in Schritt ii) mittels eines Druckverfahrens, bevorzugt mittels Flexodrucks, aufträgt.

7. Verfahren nach Anspruch 1, umfassend die folgenden Schritte:
a) Bereitstellen eines Bedruckstoffes, der eine erste Schicht aus wenigstens einem getrockneten Konditioniermittel, wobei es sich bei dem Konditioniermittel um einen Precoat für wasserbasierte Inkjettinte handelt, der einen sauren pH-Wert aufweist, und eine zweite Schicht aus wenigstens einer getrockneten wasserbasierten Inkjettinte aufweist, wobei die erste Schicht mit der zweiten Schicht in Kontakt steht,
b) Drucken eines hochviskosen Druckmediums, wobei das hochviskose Druckmedium eine Viskosität im Bereich von 40 bis 100 Pa·s, gemessen mit einem Kegel-Platte-Viskosimeter bei 20 °C, aufweist, auf die getrocknete wasserbasierte Inkjettinte und
c) Trocknen des aufgedruckten hochviskosen Druckmediums auf dem Bedruckstoff.

8. Verfahren nach Anspruch 7, wobei das hochviskose Druckmedium ausgewählt ist unter ölbasierten Druckmedien und UV-Druckmedien.

9. Verfahren nach einem der Ansprüche 7 oder 8, wobei das Druckverfahren, mit dem man das hochviskose Druckmedium in Schritt b) aufdruckt, ausgewählt ist unter Offsetdruckverfahren, Hochdruckverfahren und Flexodruckverfahren.

10. Verfahren nach Anspruch 9, wobei das Druckverfahren ausgewählt ist unter indirekten Hochdruckverfahren.

11. Druckerzeugnis, erhalten durch das Verfahren nach einem der Ansprüche 1 bis 6.

## Claims

1. Printing method, comprising the following steps:
i) providing a printing substrate,
ii) applying a conditioning agent, wherein the conditioning agent is a precoat for water-based inkjet ink having an acidic pH value, to the printing substrate,
iii) drying the conditioning agent on the substrate,
iv) printing water-based inkjet ink onto the dried conditioning agent by means of inkjet printing,
v) drying the water-based inkjet ink on the printing substrate,
vi) printing a highly viscous printing medium onto the dried water-based inkjet ink, the highly viscous printing medium having a viscosity in the range from 40 to 100 Pa-s as measured with a cone-plate viscometer at 20 °C and
vii) drying the printed highly viscous printing medium on the printing substrate.

2. Method according to claim 1, wherein the highly viscous printing medium is selected from oil-based printing media and UV printing media.

3. Method according to one of the previous claims, wherein the highly viscous printing medium is lithographic.

4. Method according to one of the previous claims, wherein the printing method used to print the highly viscous printing medium in step vi) is selected from offset printing methods, letterpress printing methods and flexographic printing methods.

5. Method according to claim 4, wherein the printing method is selected from indirect letterpress printing methods.

6. Method according to one of the previous claims, wherein the conditioning agent is applied in step ii) by means of a printing method, preferably by means of flexographic printing.

7. Method according to claim 1, comprising the following steps:
a) providing a printing substrate comprising a first layer of at least one dried conditioning agent, wherein the conditioning agent is a precoat for water-based inkjet ink having an acidic pH value, and a second layer of at least one dried water-based inkjet ink, wherein the first layer is in contact with the second layer,
b) printing a highly viscous printing medium, the highly viscous printing medium having a viscosity in the range of 40 to 100 Pa-s as measured with a cone-plate viscometer at 20 °C, onto the dried water-based inkjet ink, and
c) drying the printed highly viscous printing medium on the printing substrate.

8. Method according to claim 7, wherein the highly viscous printing medium is selected from oil-based printing media and UV printing media.

9. Method according to any one of claims 7 or 8, wherein the printing method used to print the highly viscous printing medium in step b) is selected from offset printing methods, letterpress printing methods and flexographic printing methods.

10. Method according to claim 9, wherein the printing method is selected from indirect letterpress printing methods.

11. Printed product, obtained by means of the method according to one of the claims 1 to 6.

## Revendications

1. Procédé d'impression, incluant les étapes suivantes :
i) fourniture d'un support d'impression,
ii) application d'un agent de conditionnement, l'agent de conditionnement étant une préenduction pour encre d'impression à jet d'encre à base aqueuse présentant un pH acide, sur le support d'impression,
iii) séchage de l'agent de conditionnement sur le support d'impression,
iv) impression de l'encre d'impression à jet d'encre à base aqueuse via impression à jet d'encre sur l'agent de conditionnement séché,
v) séchage de l'encre d'impression à jet d'encre à base aqueuse sur le support d'impression,
vi) impression d'un fluide d'impression à haute viscosité sur l'encre d'impression à jet d'encre à base aqueuse séchée, le fluide d'impression à haute viscosité présentant une viscosité comprise dans une plage allant de 40 à 100 Pa.s, déterminée à l'aide d'un viscosimètre à plaque conique à 20 °C, et
vii) séchage du fluide d'impression à haute viscosité imprimé sur le support d'impression.

2. Procédé selon la revendication 1, pour lequel le fluide d'impression à haute viscosité est choisi parmi des fluides d'impression à base d'huile et des fluides d'impression UV.

3. Procédé selon l'une des revendications précédentes, pour lequel le fluide d'impression à haute viscosité est compatible avec la lithographie.

4. Procédé selon l'une des revendications précédentes, pour lequel le procédé d'impression utilisé pour imprimer le fluide d'impression à haute viscosité à l'étape vi) est choisi parmi des procédés d'impression offset, des procédés d'impression haute pression et des procédés d'impression flexographique.

5. Procédé selon la revendication 4, pour lequel le procédé d'impression est choisi parmi des procédés d'impression haute pression indirects.

6. Procédé selon l'une des revendications précédentes, pour lequel l'agent de conditionnement est appliqué à l'étape ii) au moyen d'un procédé d'impression, de préférence au moyen d'une impression flexographique.

7. Procédé selon la revendication 1, incluant les étapes suivantes :
a) fourniture d'un support d'impression comprenant une première couche constituée d'au moins un agent de conditionnement séché, l'agent de conditionnement étant une préenduction d'encre d'impression à jet d'encre à base aqueuse présentant un pH acide, et une seconde couche constituée d'au moins une encre d'impression à jet d'encre à base aqueuse séchée, la première couche étant en contact avec la seconde couche,
b) impression d'un fluide d'impression à haute viscosité, le fluide d'impression à haute viscosité présentant une viscosité comprise dans une plage allant de 40 à 100 Pa.s, mesurée avec un viscosimètre à plaque conique à 20 °C, sur l'encre d'impression à jet d'encre à base aqueuse séchée, et
c) séchage du fluide d'impression à haute viscosité sur le support d'impression.

8. Procédé selon la revendication 7, pour lequel le fluide d'impression à haute viscosité est choisi parmi des fluides d'impression à base d'huile et des fluides d'impression UV.

9. Procédé selon l'une des revendications 7 ou 8, pour lequel le procédé d'impression utilisé pour imprimer le fluide d'impression à haute viscosité à l'étape b) est choisi parmi des procédés d'impression offset, des procédés d'impression haute pression et des procédés d'impression flexographique.

10. Procédé selon la revendication 9, pour lequel le procédé d'impression est choisi parmi des procédés d'impression haute pression indirects.

11. Produit imprimé obtenu par le procédé décrit dans l'une des revendications 1 à 6.
